# EUROPÄISCHE PATENTSCHRIFT

(11) **EP 3 682 441 B1**
(45) Veröffentlichungstag und Bekanntmachung des Hinweises auf die Patenterteilung: **12.10.2022**
(21) Anmeldenummer: 18734209.2
(22) Anmeldetag: 26.06.2018
(51) Int. Cl.: G10D 7/06, G10D 9/035, G10D 9/08, G10D 7/066

(54) **TONERZEUGENDES BLATT FÜR BLASINSTRUMENTE**
SOUND-PRODUCING REED FOR WIND INSTRUMENTS
LAMELLE GÉNÉRATRICE DE SON POUR INSTRUMENTS À VENT

(30) Priorität: 12.09.2017 AT 507592017
(43) Veröffentlichungstag der Anmeldung: 22.07.2020
(73) Patentinhaber: Maxton GmbH, 1040 Wien (AT)
(72) Erfinder: FLUCH, Martin, 1040 Wien (AT); HAIDER, Heinz, 1210 AT (AT)
(74) Vertreter: KLIMENT & HENHAPEL
(86) Internationale Anmeldenummer: PCT/EP2018/067078
(87) Internationale Veröffentlichungsnummer: WO 2019/052702

(56) Entgegenhaltungen:
- DE-U1- 8 904 968
- JP-A- 2008 197 450
- US-A- 3 759 132
- US-A- 4 337 683
- US-A- 4 355 560

## Beschreibung

Die Erfindung betrifft ein tonerzeugendes Blatt aus Faserverbundwerkstoffen für Blasinstrumente, wobei es sich bei dem Faserverbundwerkstoff um ein faserverstärktes Polymercompound handelt, gemäß dem Oberbegriff von Anspruch 1.

Blasinstrumente wie die Klarinette oder das Saxophon weisen eine schnabelförmige Anblasvorrichtung auf, die aus einem Blatt und einem Mundstück gebildet wird. Das Blatt ist der eigentliche Tonerzeuger und wird am Mundstück befestigt. Durch den Luftstrom, der vom Musiker in das Instrument geblasen wird, beginnt das am Mundstück befestigte Blatt zu vibrieren, wodurch eine Schwingung in der Luftsäule des Instruments entsteht. Mit der Unterlippe und dem Luftstrom kontrolliert der Spieler die Vibration des Blatts, wodurch er sowohl den Klang als auch die Intonation beeinflusst. Die Ausführung des Blatts ist somit von entscheidender Bedeutung für die Qualität des Klanges des Instruments. Es ist zumeist aus einem Rohrholz (Pfahlholz, *Arundo donax)* gefertigt. Das Gewebe des *Arundo donax* besteht aus längs verlaufenden Kapillarröhrchen ("Xyleme"). Die Xyleme sind in einer weichen, schaumartigen Masse eingebettet und miteinander verbunden. Die Gewebestruktur des Holzes ist für die Flexibilität und das Schwingungsverhalten verantwortlich. Die Nachteile bei der Verwendung eines Naturwerkstoffes sind Materialinhomogenität und Materialermüdung bei der Verarbeitung, was eine variable Qualität bei der Herstellung und Benutzung mit sich bringt. Es gibt zwar Bestrebungen zur Fertigung von Blättern aus Kunststoffen, allerdings gelang es bislang nicht die Klangfarbe eines aus einem Naturwerkstoff gefertigten Blattes in befriedigender Weise nachzuahmen.

In der gattungsgemäßen DE 89 04 968 U1 wird die Verwendung faserverstärkter Duroplaste oder Thermoplaste für die Herstellung eines tonerzeugenden Blattes beschrieben. In der JP 2008 197 450 A wird die Verwendung faserverstärkter Thermoplaste beschrieben. In den Druckschriften US 4 355 560A, US 3 759 132 A und US 4 337 683 A wird die Verwendung von duroplastischen Kunststoffen beschrieben, denen Mikrohohlkugeln beigemengt werden.

In der US 2009/0301284 A1 wird etwa ein Klarinettenblatt aus einem Duroplast, insbesondere aus einem orientierten Polypropylen oder Polyethylen, beschrieben, das über Extrusionsverfahren hergestellt wird. Der duroplastischen Polymermatrix können Hohlkugeln beigemengt werden. Nach dem Aushärten muss das Klarinettenblatt entsprechend zugeschnitten oder gefräst werden, sodass die Herstellung aufwändig und kostenintensiv ist und eine exakte Reproduzierbarkeit kaum gewährleistet werden kann. Zudem sind die Spieleigenschaften des Blattes sehr mangelhaft.

Aus der WO 2016/042259 A1 ist ein Kunststoffblatt bekannt, bei dem Fasern aus einem thermoplastischen Polymer in einer Polymermatrix aus einem Thermoplast eingebettet sind. Als Beispiel werden Polyolefine genannt. Die Polymerfasern sind als Endlosfasern ausgeführt, die in Längsrichtung des Blattes verlaufen. Der Schmelzpunkt der Fasern wird höher gewählt als jener der Polymermatrix, wobei im Zuge der bei der Herstellung erforderlichen Erwärmung die Temperatur oberhalb der Schmelztemperatur der Polymermatrix liegt, aber unterhalb der Schmelztemperatur der Fasern. Die Fasern können somit in die geschmolzene Polymermatrix eingelegt werden. Nach dem Aushärten muss das Klarinettenblatt wiederum entsprechend zugeschnitten oder gefräst werden. Die Herstellung ist daher aufwändig und kostenintensiv, wobei eine exakte Reproduzierbarkeit kaum möglich ist. Zudem zeigen Blätter mit dem beschriebenen Aufbau und den beschriebenen Materialien eine unzureichende Ermüdungsfestigkeit sowie eine für die Spielpraxis vor allem im professionellen Bereich unzulängliche Kriech- und Relaxationsfestigkeit. Von der Beimengung von Hohlkugeln wird in der WO 2016/042259 A1 abgeraten, da dadurch die mechanischen Eigenschaften des Polymercompound so verändert werden, dass es sich für die Herstellung eines Blattes nicht mehr eignet.

Bekannte Herstellungsverfahren ergeben zudem Kunststoff-Blätter mit groben Mängeln wie stark variierendes, chargenabhängiges Spielverhalten oder generell schlechte Spielbarkeit. Insbesondere im professionellen Bereich finden daher Kunststoff-Blätter bislang kaum Einsatz. Das gilt besonders für das deutsche Klarinettensystem mit seiner vom französischen Klarinettensystem unterschiedlichen Mundstückbahn, bei der das Blatt mit mehr Masse aber kleinerer Amplitude schwingt und so auch die charakteristische und als "Wiener Klang" bezeichnete Klangfarbe der "Wiener Klarinette" erzeugt. Diese Klangfarbe mit vergleichsweise dunklerem, weicherem Klang verleiht österreichischen Orchestern - neben anderen Wiener Instrumenten wie der Wiener Oboe, dem Wiener

Horn, der Wiener Pauke oder dem Wiener Schlagwerk - ihren typischen Wiener Klangstil. Eine zufriedenstellende Reproduktion dieser mit Blättern aus Naturwerkstoffen erzielten Klangfarbe und ihren Oberton-Charakteristiken mit einem synthetischen Kunststoff-Blatt schien bislang nicht möglich.

Das Ziel der gegenständlichen Erfindung besteht nun darin die Nachteile der Verwendung eines Naturwerkstoffes für das Blatt von Blasinstrumenten zu vermeiden und gleichzeitig die Vorzüge hinsichtlich Spielbarkeit und Klangfarbe beizubehalten. Insbesondere soll eine hohe qualitative Reproduzierbarkeit bei Herstellung und Gebrauch gewährleistet sein.

Diese Ziele werden durch die Merkmale von Anspruch 1 erreicht. Anspruch 1 bezieht sich auf ein tonerzeugendes Blatt aus Faserverbundwerkstoffen für Blasinstrumente, wobei es sich bei dem Faserverbundwerkstoff um ein faserverstärktes Polymercompound handelt. Erfindungsgemäß wird hierbei vorgeschlagen, dass das Polymercompound ein thermoplastisches Elastomer umfasst, dem Mikrohohlkugeln beigemengt sind. Bei dem thermoplastischen Elastomer kann es sich etwa um ein thermoplastisches Copolyester (TPC) oder um ein thermoplastisches Elastomer auf Urethanbasis (TPU) handeln.

Bei der Verwendung thermoplastischer Elastomere hat sich gezeigt, dass die erfindungsgemäßen Blätter über eine ausgezeichnete Ermüdungsfestigkeit verfügen, sowie die für einen Einsatz vor allem im professionellen Bereich erforderliche Kriech- und Relaxationsfestigkeit aufweisen. Thermoplastische Elastomere sind zudem leicht zu verarbeiten und eignen sich daher insbesondere für Spritzgussverfahren, sodass eine rasche Herstellbarkeit bei vergleichsweise geringen Kosten und eine hohe Reproduzierbarkeit sichergestellt werden können. Es hat sich zudem gezeigt, dass thermoplastische Elastomere eine Beimengung von Mikrohohlkugeln erlauben. Die Mikrohohlkugeln dienen einer Verringerung der Dichte des Polymercompounds, sind aber auch sehr fragil und bedürfen einer vorsichtigen Verarbeitung. Ausgewählte thermoplastische Elastomere können außerdem eine ausreichend niedrige Viskosität bieten, um die im Rahmen der Erfindung vorgesehene Menge an Mikrohohlkugeln beimengen zu können, ohne dass die dichteverringernde Eigenschaft der Mikrohohlkugeln verloren geht, oder die für das Spielverhalten relevanten mechanischen Eigenschaften des Blattes beeinträchtigt werden.

Bei den Fasern kann es sich etwa um Kohlefasern handeln, vorzugsweise um Kurzfasern mit Faserlängen von 0.1-1 mm, wobei der Fasergehalt des faserverstärkten Polymercompound bevorzugt in einem Bereich von 10-20 Gewichtsprozent, beispielsweise bei 15 Gewichtsprozent, liegt. Bei der Verwendung von Kurzfasern wird die Verarbeitbarkeit des Polymercompounds mithilfe von Spritzgussverfahren nicht beeinträchtigt. Dabei wird im Rahmen der Verarbeitung über Spritzguss zwar eine geringfügige Ausrichtung der Kurzfasern bewirkt, es kann aber dennoch von einer im Wesentlichen isotropen Verteilung der Kurzfasern im ausgehärteten Polymercompound gesprochen werden.

Bei den Mikrohohlkugeln kann es sich etwa um Glasmikrohohlkugeln handeln, wobei das faserverstärkte Polymercompound vorzugsweise 40-60 Volums-Prozent Mikrohohlkugeln aufweist, beispielsweise 50 Volums-Prozent Mikrohohlkugeln. Des Weiteren können noch Zusatzstoffe wie Haftvermittler (Compatibilizer) beigemengt sein. Das faserverstärkte Polymercompound weist vorzugsweise eine Dichte von 0.90·10³ - 0.92·10³ kg/m³ (0.90 - 0.92 g/cm³ ) auf. Das erfindungsgemäße Kunststoff-Blatt erweist sich spieltechnisch allen derzeit verfügbaren Kunststoffblättern überlegen und weist ein dem Holz ähnliches, ausgewogenes Verhältnis von Steifigkeit, Dichte und Dämpfung auf, um klare Töne sowie ein leichtes Anspielen sowohl bei leisem als auch lautem Spiel zu erzielen. Diese Eigenschaften werden durch die Beimengung von Mikrohohlkugeln, insbesondere aus Glas, erzielt. Glashohlkugeln werden zumeist aus alkaliarmen Borosilikatglas gefertigt und sind chemisch inert und wasserunlöslich. Dieser Füllstoff zeichnet sich durch eine geringe Nenndichte und eine hohe Druckfestigkeit aus. Die Durchmesser dieser Mikrohohlkugeln liegen im Mikrometerbereich und betragen in der Regel zwischen 10 und 110 µm, wobei sie zumeist in einer Größenverteilung in diesem Bereich verfügbar sind.

Das erfindungsgemäße Kunststoff-Blatt ähnelt in seiner Klangfarbe nicht nur jener von derzeit verwendeten Rohrblättern, sondern ist sogar in der Lage in seiner Klangqualität die charakteristisch dunkle, weiche Klangfarbe des "Wiener Klangs" zu reproduzieren, sodass für den professionellen Musiker kein Unterschied zwischen einem herkömmlichen Rohrblatt und dem erfindungsgemäßen Kunststoff-Blatt mehr erkennbar ist.

Das vorgeschlagene Polymercompound eignet sich auch für eine Herstellung des erfindungsgemäßen Kunststoff-Blattes im Spritzgussverfahren, wodurch in der Herstellung eine gute Chargenkonstanz, also eine hohe qualitative Reproduzierbarkeit sichergestellt werden kann. Das Kunststoff-Blatt ist darüber hinaus sehr beständig und ändert seine Eigenschaften insbesondere auch während des Spieles nicht. In seinen physikalischen Eigenschaften hinsichtlich Steifigkeit und Dichte weist es ähnliche Eigenschaften wie derzeit verwendete Naturwerkstoffe auf, etwa einen Elastizitätsmodul von 6.000-9.000 MPa und eine Dichte von etwa 0.90·10³ kg/m³ (0.90 g/ cm³ ). Freilich ist die Klangfarbe eines Blattes und sein Schwingungsverhalten während des Spiels ein komplexes Zusammenspiel von einer Fülle von Materialeigenschaften, sodass es sehr überraschend war, dass das erfindungsgemäße Kunststoff-Blatt in seiner Klangfarbe derzeit verwendete Rohrblätter nicht nur ähnelt, sondern die Klangqualität herkömmlicher Rohrblätter sogar reproduziert.

## Patentansprüche

1. Tonerzeugendes Blatt aus Faserverbundwerkstoffen für Blasinstrumente, wobei es sich bei dem Faserverbundwerkstoff um ein faserverstärktes Polymercompound handelt, **dadurch gekennzeichnet, dass** das Polymercompound ein thermoplastisches Elastomer umfasst, dem Mikrohohlkugeln beigemengt sind.

2. Tonerzeugendes Blatt nach Anspruch 1, **dadurch gekennzeichnet, dass** es sich bei dem thermoplastischen Elastomer um ein thermoplastisches Copolyester (TPC) oder um ein thermoplastisches Elastomer auf Urethanbasis (TPU) handelt.

3. Tonerzeugendes Blatt nach Anspruch 1 oder 2, **dadurch gekennzeichnet, dass** es sich bei den Fasern um Kohlefasern handelt.

4. Tonerzeugendes Blatt nach Anspruch 3, **dadurch gekennzeichnet, dass** es sich bei den Fasern um Kurzfasern mit Faserlängen von 0.1-1 mm handelt.

5. Tonerzeugendes Blatt nach einem der Ansprüche 1 bis 4, **dadurch gekennzeichnet, dass** der Fasergehalt des faserverstärkten Polymercompound in einem Bereich von 10-20 Gewichtsprozent liegt.

6. Tonerzeugendes Blatt nach einem der Ansprüche 1 bis 5, **dadurch gekennzeichnet, dass** es sich bei den Mikrohohlkugeln um Glasmikrohohlkugeln handelt.

7. Tonerzeugendes Blatt nach einem der Ansprüche 1 bis 6, **dadurch gekennzeichnet, dass** das faserverstärkte Polymercompound 40-60 Volums-Prozent Mikrohohlkugeln aufweist.

8. Tonerzeugendes Blatt nach Anspruch 7, **dadurch gekennzeichnet, dass** das faserverstärkte Polymercompound 50 Volums-Prozent Mikrohohlkugeln aufweist.

9. Tonerzeugendes Blatt nach einem der Ansprüche 1 bis 8, **dadurch gekennzeichnet, dass** das faserverstärkte Polymercompound eine Dichte von 0.90·10³ - 0.92·10³ kg/m³ (0.90 - 0.92 g/cm³ ) aufweist.

## Claims

1. Sound-producing reed made of fiber-reinforced composite materials for wind instruments, wherein the fiber-reinforced composite material is a fiber-reinforced polymer compound, **characterized in that** the polymer compound comprises a thermoplastic elastomer having hollow microspheres admixed therein.

2. Sound-producing reed according to claim 1, **characterized in that** the thermoplastic elastomer is a thermoplastic copolyester (TPC) or a urethane-based thermoplastic elastomer (TPU).

3. Sound-producing reed according to claim 1 or 2, **characterized in that** the fibers are carbon fibers.

4. Sound-producing reed according to claim 3, **characterized in that** the fibers are short fibers with fiber lengths of 0.1-1 mm.

5. Sound-producing reed according to one of claims 1 to 4, **characterized in that** the fiber content of the fiber-reinforced polymer compound is in a range of 10-20% by weight.

6. Sound-producing reed according to one of claims 1 to 5, **characterized in that** the hollow microspheres are hollow glass microspheres.

7. Sound-producing reed according to one of claims 1 to 6, **characterized in that** the fiber-reinforced polymer compound comprises 40-60% by volume hollow microspheres.

8. Sound-producing reed according to claim 7, **characterized in that** the fiber-reinforced polymer compound comprises 50% by volume hollow microspheres.

9. Sound-producing reed according to one of claims 1 to 8, **characterized in that** the fiber-reinforced polymer compound has a density of 0.90·10³-0.92·10³ kg/m³ (0.90-0.92 g/cm³).

## Revendications

1. Anche en matériaux composites contenant des fibres pour instruments à vent, dans laquelle le matériau composite contenant des fibres est un composé polymère armé de fibres, **caractérisée en ce que** le composé polymère contient un élastomère thermoplastique additionné de microbilles creuses.

2. Anche selon la revendication 1, **caractérisée en ce que** l'élastomère thermoplastique est un copolyester thermoplastique (TPC) ou un élastomère thermoplastique à base d'uréthane (TPU).

3. Anche selon la revendication 1 ou 2, **caractérisée en ce que** les fibres sont des fibres de carbone.

4. Anche selon la revendication 3, **caractérisée en ce que** les fibres sont des fibres courtes, d'une longueur de 0,1 à 1 mm.

5. Anche selon l'une des revendications 1 à 4, **caractérisée en ce que** la teneur en fibres du composé polymère armé de fibres se situe entre 10 % et 20 % en poids.

6. Anche selon l'une des revendications 1 à 5, **caractérisée en ce que** les microbilles creuses sont des microbilles creuses en verre.

7. Anche selon l'une des revendications 1 à 6, **caractérisée en ce que** le composé polymère armé de fibres contient 40 % à 60 % en volume de microbilles creuses.

8. Anche selon la revendication 7, **caractérisée en ce que** le composé polymère armé de fibres contient 50 % en volume de microbilles creuses.

9. Anche selon l'une des revendications 1 à 8, **caractérisée en ce que** le composé polymère armé de fibres présente une masse volumique de 0,9 × 10³ à 0,92 × 10³ kg/m³ (0,90 à 0,92 g/cm³).
